# EUROPÄISCHE PATENTSCHRIFT

(11) **EP 0 450 417 B1**
(45) Veröffentlichungstag und Bekanntmachung des Hinweises auf die Patenterteilung: **21.02.1996**
(21) Anmeldenummer: 91104426.1
(22) Anmeldetag: 21.03.1991
(51) Int. Cl.: G03G 9/12, G03G 9/13, G03G 9/135

(54) **Toner für Elektrostatographie**
Toner for electrostatography
Toner pour électrostatographie

(30) Priorität: 03.04.1990 AU 9452/90
(43) Veröffentlichungstag der Anmeldung: 09.10.1991
(73) Patentinhaber: M.A.N.-ROLAND Druckmaschinen Aktiengesellschaft, D-63012 Offenbach (DE)
(72) Erfinder: Lawson, Terence Mihael, Aldgate, State of South Australia (AU)

(56) Entgegenhaltungen:
- EP-A- 0 240 003
- DE-A- 2 313 547
- DE-A- 3 247 925
- US-A- 4 797 342
- CHEMICAL ABSTRACTS, Band 98, Nr. 6, 7. Februar 1983, Seite 600, Spalte 1, Zusammenfassung Nr. 44212y, Columbus, Ohio, US ; & CS-A-199 799

## Beschreibung

Die vorliegende Erfindung betrifft Toner für die Elektrostatographie und insbesondere Tonerzusammensetzungen, die zur bildweisen Kontakttonung elektrostatisch latenter Bilder mit relativ geringer Oberflächenladung vom Typ fortdauernder innerer Polarisation geeignet sind.

Es ist bekannt, daß latente elektrostatische Bilder mit Tonerteilchen entwickelt werden können, die in isolierenden oder nichtpolaren Flüssigkeiten dispergiert sind. Derartige Tonerteilchen weisen normalerweise Farbstoff, wie etwa Pigmente, auf, die mit dispergierenden Harzen oder Lacken oder dergleichen zusammen gemahlen oder auf andere Weise zusammengebracht worden sind. Derartige Tonerteilchen sind üblicherweise mit Fixiermaterialien kombiniert, bei denen es sich im allgemeinen, jedoch nicht notwendigerweise, um thermoplastische polymere Stoffe handelt. Zusätzlich sind üblicherweise Mittel zur Steuerung der Polarität oder der Ausrichtung von Ladungen enthalten, um die Polarität und das Ladungs-Massen-Verhältnis der Tonerpartikel zu steuern. Derartige dispergierte Stoffe sind als flüssige Toner oder flüssige Entwickler bekannt.

Ursprünglich wurden flüssige Entwickler kommerziell in Bürokopierern des Nicht-Übertragungs-Typs, d.h. in solchen, in denen das elektrostatische latente Bild auf einer photoleitenden Schicht mit einem Zinkoxid-Harz-Bindemittel auf einem Papierbogen entwickelt und fixiert wurde, verwendet. Die Tonerteilchen brauchten nicht auf andere Empfängeroberflächen übertragbar zu sein. Folglich wurden, als verlangt wurde, derartige Tonerablagerungen mittels elektrostatischer Übertragungstechniken auf eine Empfängeroberfläche zu übertragen, dem Fachmann mittlerweile hinreichend bekannte Probleme hinsichtlich des Übertragungswirkungsgrads, der Bildverschiebung und des Nachlassens und des Verlustes der Auflösung bekannt.

Die ersten bekannten Flüssigtonerzusammensetzungen, die im Hinblick auf ein Beseitigen oben erwähnter Übertragungsprobleme formuliert worden sind, sind jene, die im US-Patent 3 419 411 offenbart wurden. Gemäß dieser Offenbarung wurden sogenannte gitterbildende Stoffe in die Tonerzusammensetzungen eingefügt, um ein unerwünschtes Verschieben von Farbstoff während der Bildübertragung zu verhindern. Es wurde davon ausgegangen, daß derartige gitterbildende Stoffe in der Tonerablagerung eine faserartige Matrix bilden, wodurch der Farbstoff innerhalb einer solchen Bildablagerung an seinem jeweiligen Platz festgehalten und in die Lage versetzt wird, unter Verwendung herkömmlicher elektrostatischer Übertragungstechniken ohne seitliche Verschiebung unverfälscht auf einen Empfängerbogen übertragen werden zu können. Von derartigen gitterbildenden Stoffen wurde auch angenommen, daß sie die Bildablagerung in einem für die Übertragung zugänglichen Zustand hielten, wodurch Übertragungswirkungsgrade von 90% und mehr ohne weiteres erreicht wurden. Ferner waren derartige Bildablagerungen auf den aufnehmenden bzw. Empfängerbogen mechanisch fixiert, wenn die in der Bildablagerung enthaltene Dispergierflüssigkeit nach der Übertragung entzogen wurde, und sie wurden auch nicht zurückübertragen, wenn nachfolgende Bildablagerungen darauf übertragen wurden. Bei den offenbarten gitterbildenden Stoffen handelte es sich um mit Gummi modifiziertes Polystyrol, Paraffinwachs und Ethylzellulose. Ethylzellulose wurde in Verbindung mit einem thermoplastischen Bindemittel, wie etwa Polyisobutylmethacrylat, verwendet, wogegen Paraffinwachs in Verbindung mit einem polymerisierten Leinöl-Calcium-Harz-Lack verwendet wurde.

Im US-Patent 4 842 944 sind insbesondere Argumente gegen die im US-Patent 3 419 411 enthaltenen Offenbarungen bezüglich der gitterbildenden Eigenschaften von Ethylzellulose oder mit Gummi modifiziertem Polystyrol enthalten. Das Argument gegen Paraffinwachs ist weniger stark und unterstützt letztlich, daß die Steuerung des KB-Wertes des nicht-polarisierten flüssigen Dispergiermittels die absoluten Auflösungsfähigkeiten des flüssigen Toners beeinflußt, was letztlich eine Bestätigung der Gültigkeit der Offenbarungen des US-Patents 3 419 411 darstellen könnte. Im US-Patent 4 842 944 ist das Plastizieren eines thermoplastischen Polymers und eines Pigments mit einer nicht-polarisierten Flüssigkeit bei einer höheren Temperatur, das Abkühlen zum Bilden eines schwammartigen Materials und das Mahlen eines solchen Materials mit einer zusätzlichen nichtpolarisierten Flüssigkeit, um die Teilchen herauszuziehen und darauf und davon ausgehend Fasern zu bilden, beschrieben und dargestellt, was als ein mechanisches Äquivalent zum Gitter gemäß des US-Patents 3 419 411 beschrieben werden könnte.

Im US-Patent 4 631 244 ist eine Formel für flüssige Toner offenbart, die harzartige "Fasern" enthalten, wobei unter diesem Begriff zu verstehen ist, daß pigmentierte Tonerteilchen derart gebildet sind, daß Fasern, rankenartige Gebilde, fühlerartige Gebilde, Fädchen, Fäserchen, sehnenartige Gebilde, Haare, Borsten oder dergleichen entstehen. Ferner sind thermoplastische Polymere, insbesondere Acrylpolymere, und -copolymere sowie Äthylenvenylazetatcopolymere offenbart. Temperaturgesteuertes Verreibungsmahlen wird verwendet, um Tonerteilchen der geforderten Teilchengrößenordnung zu erhalten. Zusätzlich zu den nichtpolarisierten Dispergierflüssigkeiten sind während des Mahlschrittes andere Flüssigkeiten mit höheren KB-Werten enthalten, wie bereits im US-Patent 3 419 411 offenbart ist. Ferner sind auch Steuerreagentien enthalten. Aber ganz allgemein sind andere Dispergierhilfen, wie etwa Öle oder Lacke, oder auch gitter- oder faserbildende Stoffe, wie etwa Wachse, nicht enthalten.

Die vorliegende Erfindung verwendet eine Reihe bekannter Stoffe und verwendet zusätzlich bekannte Mahlmethoden für die Tonerzubereitung. Jedoch weisen die erfindungsgemäßen flüssigen Toner im Vergleich zum Stand der Technik eine Reihe neuer bzw. überraschender Eigenschaften auf, wie im folgenden beschrieben ist.

Obwohl die vorliegende Erfindung allgemein auf die Elektrostatographie anwendbar ist, liegt ihre besondere Bedeutung in der Zubereitung flüssiger Toner, die zur Schaffung von Bildern auf einem ferroelektrischen Material durch einen Entwicklungsprozeß geeignet sind, welcher sich durch die Erzeugung einer Wellenform in der flüssigen Dispersion auszeichnet. Eine solche Tonung wird als Flüssigmeniskustonung bezeichnet.

Der vorliegenden Erfindung liegt die Aufgabe zugrunde, bei gattungsgemäßen Tonern eine niedrige elektrische Leitfähigkeit zu erhalten und sicherzustellen, daß die Tonerteilchen als einzelne Einheiten, d.h. ohne untereinander durch mechanische oder elektrische Bindung verbunden zu sein, erhalten bleiben.

Erfindungsgemäß wird die Kombination dieser Eigenschaften dadurch erzielt, daß der Toner unter Verwendung elektrisch isolierender Polymere die bei Raumtemperatur in der Tonerträgerflüssigkeit oder im Dispergiermittel im wesentlichen unlöslich sind, zusammen mit einem Weichmacher, der die Bildung von Polymerfasern verhindert, zubereitet wird.

Ein Merkmal dieser Toner ist, daß es sich bei den elektrisch isolierenden Polymeren üblicherweise um Thermoplaste handelt, daß sie bei höheren Temperaturen im Dispergiermittel löslich gemacht werden können und daß sie nach Abkühlung der erwärmten Lösung in ihren ursprünglichen festen Zustand zurückkehren können. Das Pigment oder ein anderer zum Färben der Tonerpartikel verwendeter Stoff wird durch verschiedene Mahlverfahren in die erwärmte Lösung eingebracht. Dabei sind die am besten steuerbaren Verfahren jene, bei denen der als Reaktionsgefäß dienende Mahlbehälter von einem Mantel umgeben ist, durch den entweder Wärm- oder Kühlflüssigkeiten zirkulieren können. Derartige Vorrichtungen können Perlmühlen (Pearl Mills), Sandmühlen, Kugelmühlen oder Reibmühlen sein. Vorzugsweise wird eine Vorrichtung verwendet, bei der die Mahlgeschwindigkeit verändert werden kann und bei der die Stoffe erforderlichenfalls in geeigneter Weise nacheinander zugegeben werden können.

Reibmühlen sind derartige vorzugsweise verwendeten Vorrichtungen.

Es wurde gefunden, daß ein Polymer, wenn Pigmente in bei höheren Temperaturen löslich gemachten Polymeren dispergiert sind, bei Abkühlung mit fortgesetztem Mahlen ausfällt und dabei die Pigmentpartikel mit einer Polymerumhüllung umgibt bzw. einkapselt. Dadurch werden die Pigmentpartikel wirksam getrennt, wodurch eine brauchbare geringe elektrische Leitfähigkeit in der Tonerdispersion aufrechterhalten wird. Wie im US-Patent 4 842 974 bereits offenbart, ergibt sich bei einem derartigen Verfahren ein unerwünschter mechanischer Effekt, der sich als Verbindung von Partikeln durch ein Netzwerk von Polymerfasern zeigt. Dieser Effekt kann wesentlich reduziert oder sogar vermieden werden, um zu ermöglichen, daß die pigmentierten Partikel vielmehr als getrennte Einheiten statt als in einer Gitterstruktur zusammengebundene Einheiten wirken. Ferner wurde herausgefunden, daß, wenn eine derartige Vereinzelung erreicht wird, eine Meniskustonung möglich ist.

Um eine Teilchenvernetzung über Polymerbrücken oder Fasern zu reduzieren oder zu vermeiden, wird dem Dispergiermittel ein geeignetes Polymermodifiziermittel zugefügt. Dieses Modifiziermittel ist sowohl bei Umgebungstemperatur und bei höheren Temperaturen mit dem Polymer kompatibel als auch bei Umgebungstemperatur und bei höheren Temperaturen in der Dispergierflüssigkeit vollständig löslich. Dieses Modifiziermittel, oder genauer: dieser Weichmacher , verändert die körperliche Eigenschaft des Polymers in der Art, daß es seine Löslichkeit im Dispergiermittel bei höheren Temperaturen verstärkt und daß es nach Abkühlung die Flexibilität des Polymers derart erhöht, daß das für die Bildung von Fasern verantwortliche Zerreißen oder Ziehen des Polymers nicht erleichtert wird. Die Partikel, die im Verlaufe des Abkühlens durch Mahlen des modifizierten ausgefällten Polymers gebildet werden, werden mit einer glatten Oberfläche, die frei von irgendwelchen vorstehenden Abschnitten, die mit daneben befindlichen Partikeln in Verbindung treten könnten, hergestellt.

Die Dispergierflüssigkeit für derartige Tonerzubereitungen muß Eigenschaften aufweisen, die ermöglichen, daß die Tonerzubereitung kommerziell akzeptabel ist und daß sie in der gewünschten Weise wirkt. Aliphatische Kohlenwasserstoffe mit hohen Siedepunkten sind besonders geeignet. Als bevorzugte Flüssigkeiten sind die von der Exxon Corporation hergestellten, den Produktnamen Isopar tragenden Flüssigkeiten, insbesondere die Abstufungen Isopar L (Siedepunkt zwischen 190 und 206°C), Isopar M (Siedepunkt zwischen 217 und 254°C) und Isopar V (Siedepunkt zwischen 273 und 310°C) zu nennen. Ferner gehören zu den bei dieser Anwendung aus der Exxon-Reihe verwendbaren Lösungsmitteln die Norpar-Reihe und einige der als Exxsol D bekannten dearomatisierten Lösungsmittel.

Das Hauptpolymer in diesem Tonersystem muß im ausgewählten Dispergiermittel bei höheren Temperaturen löslich, bei Raumtemperatur jedoch im wesentlichen unlöslich sein. Von den verfügbaren Polymeren sind Acrylpolymere und deren Copolymere, Polyethylen und Polyethylenvinylacetatcopolymere besonders geeignet. Bevorzugte Stoffe sind die Elvax-Reihe der Ethylenvinylacetatcopolymere, die von Union Carbide Australia Ltd. geliefert werden, und die Acryloid-Reihe von Acrylaten, die von Rohm and Haas Ltd. geliefert werden. Ebenso sind einige Stoffe der Neocryl-Reihe von Acrylaten, die von ICE Australia Operations Pty Ltd. beziehbar sind, anwendbar.

Der Weichmacher muß bei den während der Tonerzubereitung herrschenden Temperaturen mit dem Polymer kompatibel sein und unter gleichartigen Bedingungen im Dispergiermittel löslich sein. Derartige Stoffe sind normalerweise auf das ausgewählte Polymer beschränkt, jedoch wurde allgemein herausgefunden, daß in diesem Zusammenhang in aliphatischem Lösungsmittel lösliches Harz, Harzester und deren Abkömmlinge, Phthalsäureester und Abietinsäureester geeignet sind.

Als Pigmente können alle organischen oder anorganischen Pigmente, die normalerweise in der Druckfarben- und Farbindustrie zu finden sind, verwendet werden.

Als zusätzlicher Stoff kann ein Ladungssteuerungsmittel oder ein Ladungsverstärker in die Formel aufgenommen werden. Derartige Stoffe sind an sich bekannt, wobei für positivgeladene Toner im allgemeinen als Verbindungen metallische Seifen verwendet weden, von denen Zirkoniumoctoat, Magnesiumnaphtenat und Aluminiumstearat typische Beispiele sind.

Damit betrifft die vorliegende Erfindung einen Toner für Flüssigmeniskustonung in der Elektrostatographie und für das Aufbringen von Bildern auf ferroelektrisches Material, wobei der Toner im wesentlichen einzelne Tonerpartikel aufweist, die in einem Dispergiermittel niederiger elektrischer Leitfähigkeit dispergiert sind und wobei die einzelnen Tonerpartikel Pigmentpartikel aufweisen, die von einer Schicht elektrisch isolierenden thermoplastischen Polymers und einem zugehörigen Weichmacher umgeben sind. Der erfindungsgemäße Toner ist dadurch gekennzeichnet, daß das elektrisch isolierende thermoplastische Polymer aus der Gruppe von Acrylpolymeren, Acrylcopolymere, Polyethylen und Polyethylenvinylacetatcopolymere ausgewählt ist und daß der Weichmacher aus der Gruppe der in einem in aliphatischen Lösungsmittel löslichen Harze, Harzester, Harzesterderivate, Phthalsäureester und Abietinsäureester ausgewählt ist. Ferner sind die Toner dadurch gekennzeichnet, daß das elektrisch isolierende Polymer im Dispergiermittel niedriger elektrischer Leitfähigkeit bei Temperaturen von 90° bis 100°C, löslich und bei Raumtemperaturen unlöslich ist und daß der Weichmacher im Dispergiermittel niedriger elektrischer Leifähigkeit sowohl bei erhöhten als auch bei Raumtemperaturen löslich ist.

Es folgen Beispiele zur Beschreibung der vorliegenden Erfindung, wobei die Erfindung jedoch nicht auf die in den Beispielen enthaltenen Merkmale beschränkt ist.

### Beispiel 1

Die folgenden Stoffe werden in eine erwärmte Reibmühle gegeben:

| | |
|---|---|
| Elvax 210 | 10 g |
| Pentalyn H | 15 g |
| 6 % Zirkoniumoctoat | 10 g |
| Isopar L | 250 g. |

Die Stoffe werden auf 90°C erwärmt und gleichzeitig bei niedriger Geschwindigkeit umgerührt, um eine Lösung der festen Stoffe im Lösungsmittel zu erreichen, wobei dann

| | |
|---|---|
| Irgalit blau LGLD | 15 g |

zugegeben wird.

Die Heizung wird auf einem solchen Wärmeniveau gehalten, daß die Mischung auf einer Temperatur von 90° bis 100°C gehalten wird, und die Umrührgeschwindigkeit wird soweit erhöht, bis das Mahlen einsetzt. Diese Geschwindigkeit hängt von der Größe der verwendeten Vorrichtung ab. Das Mahlen wird etwa zwei Stunden lang bei dieser höheren Temperatur durchgeführt, wonach dann die Heizung abgeschaltet wird und die Reibungsmühle und deren Inhalt bei weiterem Mahlen auf Raumtemperatur abkühlen können. Für eine Mühle mit einem Fassungsvermögen von etwa 250 ml wird diese letztere Phase etwa 3 Stunden lang dauern, kann jedoch erforderlichenfalls auf längere Zeit ausgedehnt werden.

Der so zubereitete Toner, der auf einer Arbeitskonzentration von 5 bis 100 ml Konzentrat pro Liter Dispergiermittel verdünnt wird, zeigt seine Eigenschaft der Flüssigmeniskustonung, wenn er in einem geeigneten Tonergerät verwendet wird. Wird er mit einem Rasterelektronenmikroskop untersucht, dann ist erkennbar, daß er aus glatten einzelnen Teilchen besteht, die nur ein Minimum an Verbindung zwischen den Partikeln aufweisen. Fasern oder ranken- oder kettenartige Gebilde sind nicht feststellbar.

### Beispiel 2

Die folgende Formel ergibt, wenn sie gemäß des Beispiels 1 vorbereitet wird, einen blauen Toner, der die gewünschten Tonungseigenschaften aufweist und dessen einzelne Partikel keine faserartigen Längungen aufweist:

| | |
|---|---|
| Irgalit blau LGLD | 15 g |
| Acryloid B67 | 10 g |
| Corflex 400 | 15 g |
| Aluminiumstearat | 2 g |
| Exxsol D60 | 250 g. |

### Beispiel 3

Die folgende Formel ergibt, wenn sie gemäß des Beispiels 1 vorbereitet wird, einen roten Toner, der die gewünschten Tonungseigenschaften aufweist und dessen einzelne Partikel keine faserartigen Längungen aufweist:

| | |
|---|---|
| Hostaperm rosa E | 15 g |
| Elvax 210 | 10 g |
| Abalyn | 20 g |
| 4 % Magnesiumnaphtenat | 5 g |
| Norpar 12 | 250 g. |

Bei den in den vorstehenden Beispielen genannten Stoffen handelt es sich im einzelnen um folgende:
- Irgalit blau LGLD, ein blaues C.I.-Pigment 15:3, geliefert von der Firma Ciba-Geigy Australia Ltd.;
- Hostaperm rosa E, ein rotes C.I.-Pigment 122, geliefert von der Firma Hoechst Australia Ltd.;
- Elvax 210, ein Ethylenvinylacetatcopolymer, Schmelzindex 355-465, Vinylazetatgehalt 27 bis 29 %, geliefert von Union Carbide Australia Ltd.;
- Acryloid B67, ein Isobutylmethacrylatcopolymer, Erweichungspunkt 50°C, geliefert von der Firma Rohm and Haas Australia Pty Ltd.;
- Pentalyn H, ein Pentaerythritolester eines Harzes, Säurezahl 7-16, Schmelzbereich 102 bis 110°C, geliefert von der Firma A. C. Hatrick Chemicals Pty Ltd.;
- Corflex 400, ein Dibutylphthalat, geliefert von der Firma CSR Australia Ltd.;
- Zirkoniumoctoat, enthält 6% Metall, geliefert als eine Lösung in Terpentinersatzöl von der Firma A. C. Hatrick Chemicals Pty Ltd.;
- Magnesiumnaphtenat, enthält 4 % Metall, geliefert als eine Lösung in Terpentinersatzöl bei A. C. Hatrick Chemicals Pty Ltd.;
- Aluminiumstearat, Schmelzpunkt 156°C, geliefert von der Firma Harcross Australi Pty Ltd.;
- Isopar L, ein Isoparaffin-Kohlenwasserstoff, Siedebereich 190° bis 206°C, geliefert von der Firma Exxon Chemical Australia Pty Ltd.;
- Norpar 12, ein normaler Paraffin-Kohlenwasserstoff, Siedebereich 188° bis 217°C, geliefert von der Firma Exxon Chemical Australia Pty Ltd.;
- Exxsol D60, ein dearomatisierter Kohlenwasserstoff, Siedebereich 182° bis 215°C, geliefert von der Firma Exxon Chemical Australia Pty Ltd..

## Patentansprüche

1. Toner für Flüssigkeitsmeniskustonung in der Elektrostatographie und zum Aufbringen von Bildern auf ferroelektrisches Material, bestehend aus einzelnen Tonerpartikeln, die in einem Dispergiermittel niedriger elektrischer Leitfähigkeit in Suspension gehalten sind, und die Farbstoffpartikel aufweisen, die von einer Schicht elektrisch isolierenden thermoplastischen Polymers und einem zugehörigen Weichmacher umgeben sind, dadurch gekennzeichnet, daß das elektrisch isolierende thermoplastische Polymer aus der Acrylpolymere, Acrylcopolymere, Polyethylen und Polyethylenvinylacetatcopolymere aufweisenden Gruppe ausgewählt ist, daß der Weichmacher aus der Gruppe der in einem aliphatischen Lösungsmittel löslichen Harze, Harzester, Harzesterderivate, Phthalsäureester und Abietinsäureester ausgewählt ist, daß das elektrisch isolierende thermoplastische Polymer in dem Dispergiermittel bei Temperaturen von 90° bis 100°C löslich und bei Raumtemperatur nicht löslich ist und daß der Weichmacher in dem Dispergiermittel sowohl bei höherer Temperatur als auch bei Raumtemperatur löslich ist.

2. Toner nach Anspruch 1, dadurch gekennzeichnet, daß er ein aus der Gruppe Zirkoniumoctoat, Aluminiumstearat und Magnesiumnaphthenat ausgewähltes Ladungssteuerungsmittel aufweist.

3. Toner nach Anspruch 1 oder 2, dadurch gekennzeichnet, daß die Tonerpartikel keine Oberflächenprotuberanzen in Form von Fasern, rankenartigen Gebilden, fühlerartigen Gebilden, Fäserchen, Haaren, Borsten oder dergleichen aufweisen.

4. Toner nach einem der Ansprüche 1 bis 3, dadurch gekennzeichnet, daß er auf eine Arbeitskonzentration von 5 bis 100 ml Konzentrat je 1 Liter Dispergiermittel verdünnt ist.

5. Verfahren zur Herstellung eines Toners nach einem der Ansprüche 1 bis 3, dadurch gekennzeichnet, daß das thermoplastische Polymer und der Weichmacher zusammen mit dem Dispergiermittel geringer Leitfähigkeit in einer Reibmühle unter gleichzeitigem Umrühren bei geringer Geschwindigkeit auf 90°C erwärmt werden, um eine Lösung der festen Stoffe im Dispergiermittel zu erhalten, daß daran anschließend die Farbstoffpartikel zugegeben werden und die Umrührgeschwindigkeit auf eine Geschwindigkeit erhöht wird, bei der Mahlen auftritt, daß das Mahlen eine zeitlang bei diesen erhöhten Temperaturen ausgeführt wird, und daß sich daran das Abkühlen der Reibmühle und deren Inhalt bei gleichzeitigem weiteren Mahlen, um die Farbstoffpartikel mit einer plastifizierten Schicht des thermoplastischen Polymers zu beschichten, anschließt.

6. Verfahren zur Herstellung eines Toners nach einem der Ansprüche 1 bis 5, gekennzeichnet durch die Schritte:
- Einbringen des elektrisch isolierenden thermoplastischen Polymers, des Weichmachers und des Dispergiermittels in ein erwärmtes Reaktionsgefäß;
- Erwärmen der Mischung aus dem Polymer, dem Weichmacher und dem Dispergiermittel auf 90°C und gleichzeitiges Umrühren bei niedriger Geschwindigkeit;
- Zugeben von Irgalit blau LGLD;
- Halten der Heizung auf einem solchen Wärmeniveau, daß die Mischung auf einer Temperatur von 90° bis 100°C gehalten wird;
- Erhöhen der Umrührgeschwindigkeit soweit, bis das Mahlen einsetzt;
- Fortsetzen des Mahlens während etwa zwei Stunden bei dieser höheren Temperatur;
- Abschalten der Heizung, damit das Reaktionsgefäß und dessen Inhalt bei weiterem Mahlen auf Raumtemperatur abkühlen können; - Fortsetzen des Umrührens bis zum Erreichen der Raumtemperatur.

7. Verfahren nach Anspruch 6, dadurch gekennzeichnet, daß als Reaktionsgefäß eine Reibmühle verwendet wird.

## Claims

1. Toner for hydraulic meniscus toning in electrostatography and for applying images to ferroelectric material consisting of discrete toner particles which are kept in suspension in a dispersant of low electrical conductivity and which have pigment particles surrounded by a layer of electrically insulating thermoplastic polymer and an associated plasticiser, characterised in that the electrically insulating thermoplastic polymer is selected from the group comprising acrylic polymers, acrylic copolymers, polyethylene, and polyethylene vinyl acetate copolymers, in that the plasticiser is selected from the group of resins, resin esters, resin ester derivatives, phthalic acid esters and abietic acid esters, soluble in aliphatic solvent, in that the electrically insulating thermoplastic polymer is soluble in the dispersant at temperatures of 90°C to 100°C and insoluble at ambient temperature, and in that the plasticiser is soluble in the dispersant at both elevated and ambient temperatures.

2. Toner according to claim 1, characterised in that it has a charge directing means selected from the group zirconium octoate, aluminium stearate and manganese naphthenate.

3. Toner according to claim 1 or 2, characterised in that the toner particles have no surface protuberances in the form of fibres, tendril-like formations, sensor-like formations, fibrils, hairs, bristles or the like.

4. Toner according to one of claims 1 to 3, characterised in that it is diluted to a working concentration of 5 to 100 ml of concentrate per litre of dispersant.

5. Process for the production of a toner according to one of claims 1 to 3, characterised in that the thermoplastic polymer and the plasticiser together with the dispersant of low conductivity are heated to 90°C in an attrition mill with simultaneous stirring at low speed to produce a solution of the solid materials in the dispersant, in that the pigment particles are then added and the stirring speed is increased to a speed at which milling occurs, followed by milling for a period at this elevated temperature, and then cooling of the attrition mill and its contents while continuing milling, in order to coat the pigment particles with a plasticised layer of the thermoplastic polymer.

6. Process for the production of a toner according to one of claims 1 to 5, characterised by the steps:
- introduction of the electrically insulating thermoplastic polymer, the plasticiser and the dispersant into a heated reaction vessel;
- heating of the mixture of the polymer, the plasticiser and the dispersant to 90°C and simultaneous stirring at low speed;
- addition of irgalite blue LGLD;
- maintaining the heating to a heat level such that the mixture is kept at a temperature of 90° to 100°C;
- increasing the stirring speed until milling is initiated;
- continuing the milling for about two hours at this higher temperature;
- switching off the heating so that the reaction vessel and its contents can cool down to ambient temperature, with further milling;
- continuing the stirring until ambient temperature has been reached.

7. Process according to claim 6, characterised in that an attrition mill is used as the reaction vessel.

## Revendications

1. Toner utilisé pour déposer un toner en ménisque liquide en électrostatographie et apposer des images sur un matériau ferroélectrique, constitué par des particules individuelles de toner, qui sont maintenues en suspension dans un fluide dispersif présentant une faible conductivité électrique, et par des particules de colorant, qui sont entourées par une couche d'un polymère thermoplastique électriquement isolant et d'un plastifiant associé, caractérisé en ce que le polymère thermoplastique électriquement isolant est choisi dans le groupe comprenant des polymères acryliques, les copolymères acryliques, le polyéthylène et des copolymères d'acétate de polyéthylène-vinyle, que le plastifiant est choisi dans le groupe incluant les résines solubles dans un solvant aliphatique, des esters de résine, des dérivés d'esters de résine, l'acide phtalique et l'ester de l'acide abiétique, que le polymère thermoplastique électriquement isolant est soluble à des températures de 90° à 100°C et n'est pas soluble à la température ambiante dans l'agent dispersif et que le plastifiant est soluble dans l'agent dispersif aussi bien à une température accrue qu'à la température ambiante.

2. Toner selon la revendication 1, caractérisé en ce qu'il comporte un agent de commande de charge choisi dans le groupe comportant l'octoate de zirconium, le stéarate d'aluminium et le naphténate de magnésium.

3. Toner selon la revendication 1 ou 2, caractérisé en ce que les particules de toner ne comportent pas de protubérances superficielles sous la forme de fibres, de structures de forme nervurée, des structures en forme de touches, des petites fibres, des cheveux, des poils ou analogues.

4. Toner selon l'une des revendications 1 à 3, caractérisé en ce qu'il est dilué de manière à présenter une concentration de travail de 5 à 100 ml de concentré pour 1 litre d'agent dispersif.

5. Procédé pour fabriquer un toner selon l'une des revendications 1 à 3, caractérisé en ce qu'on chauffe le polymère thermoplastique et le plastifiant conjointement avec l'agent dispersif possédant une faible conductivité, à 90° dans un broyeur à frottement, moyennant une agitation simultanée à faible vitesse, afin d'obtenir une dissolution des substances solides dans l'agent dispersif, puis on ajoute à cette solution des particules de colorant et on accroît la vitesse d'agitation jusqu'à une valeur pour laquelle apparaît le broyage, on exécute le broyage pendant une certaine durée à ces températures accrues et qu'ensuite on refroidit le broyeur à frottement et son contenu tout en poursuivant simultanément le broyage de manière à recouvrir les particules de colorant avec une couche plastifiée formée par le polymère thermoplastique.

6. Procédé pour fabriquer un toner selon l'une des revendications 1 à 5, caractérisé par les étapes consistant à
- introduire le polymère thermoplastique électriquement isolant du plastifiant et l'agent dispersif dans une enceinte réactionnelle chauffée;
- chauffer le mélange formé du polymère, du plastifiant et de l'agent dispersif à 90° et l'agiter simultanément à une faible vitesse;
- ajouter du Irgalit blau LGLD;
- maintenir le chauffage à un niveau de chaleur tel que le mélange est maintenu à une température de 90° à 100°C;
- accroître la vitesse d'agitation jusqu'à ce que le broyage se produise;
- poursuivre le broyage pendant environ deux heures à cette température accrue;
- interrompre le chauffage afin que l'enceinte réactionnelle et son contenu puissent se refroidir à la température ambiante lors de la poursuite du broyage;
- poursuivre l'agitation jusqu'à ce que la température ambiante soit atteinte.

7. Procédé la revendication 6, caractérisé en ce qu'on utilise comme enceinte réactionnelle un broyeur à friction.
